# FASCICULE DE BREVET EUROPEEN

(11) **EP 0 990 055 B1**
(45) Date de publication et mention de la délivrance du brevet: **07.08.2002**
(21) Numéro de dépôt: 98920603.2
(22) Date de dépôt: 09.04.1998
(51) Int. Cl.: C22C 33/02, C22C 38/30

(54) **PERFECTIONNEMENTS APPORTES AUX ACIERS POUR OUTILS DE MISE EN FORME**
VERBESSERTE STÄHLE FÜR FORMGEBUNGSWERKZEUGE
IMPROVEMENTS TO STEEL FOR FORMING TOOLS

(43) Date de publication de la demande: 05.04.2000
(73) Titulaire: Thyssen France S.A., 78310 Maurepas Cedex (FR)
(72) Inventeur: ADRIEN, Jacques, F-78150 Le Chesnay (FR); REMI, Bertrand, F-78490 Les Mesnuls (FR)
(74) Mandataire: Boivin, Claude
(86) Numéro de dépôt international: FR9800725
(87) Numéro de publication internationale: WO9953112

(56) Documents cités:
- EP-A- 0 275 475
- FR-A- 2 203 887
- FR-A- 2 360 683

## Description

La présente invention a pour objet un acier obtenu par la métallurgie des poudres.

Cet acier, obtenu à partir d'une poudre pré-alliée agglomérée est caractérisé en ce que l'alliage a la composition pondérale suivante :

| | Fourchette préférée | Fourchette large |
|---|---|---|
| Manganèse | 0,20-0,40 % | < 1% |
| Silicium | 0,20-0,40 % | < 1% |
| Chrome | 6,05-6,45 % | 6,05-6,45% |
| Molybdène | 2,75-3,25 % | 2,50-3,50% |
| Vanadium | 0,90-1,30 % | 0,80-2% |
| Tungstène | < 0,50 % | < 0,50% |
| Soufre | < 0,020 % | < 0,020% |
| Phosphore | < 0,030 % | < 0,030% |
| Niobium | 0,70-1,10 % | 0,60-1,60% |
| Cobalt | 2,60-3,40 % | 2 à 5% |
| Azote | 0,050-0,080 % | 0,050-0,080% |
| Aluminium | < 0,060 % | <0,060% |
| Carbone | 0,78-0,85 % | 0,75-0,95% |
| Nickel | <0,30 % | < 0,50% |

Le complément étant du fer plus les impuretés caractéristiques de la pratique de la fabrication du métal, ledit acier présente une dispersion de carbures de Niobium et de carbures de chrome (Fe-Cr)⁴ C de préférence au (Cr⁷-C³) obtenu par une teneur en chrome comprise entre 6,05 et 6,45%, lui conférant une résistance à l'usure abrasive améliorée sans toucher aux autres propriétés voire en les améliorant.

La présente invention se propose de fournir un acier de formage à mi-chaud, voire à froid, élaboré en partant de la métallurgie des poudres. Les techniques mises en oeuvre dans la mise en forme à mi-chaud sont en général celles de la mise en forme à froid mais les ébauches sont préchauffées à une température comprise entre 900° et la température ambiante. Les principaux obstacles au développement du formage à mi-chaud sont
- assurer la lubrication de l'opération de formage
- la tenue des outillages, en grande partie due au matériau de constitution de ceux-ci.

L'expérience a prouvé que les meilleurs résultats étaient obtenus avec une température de la matrice de 400°C environ avant forgeage, après l'opération de formage la température de la matrice est portée superficiellement vers 650°C. Entre deux opérations de formage la température est ramenée vers 400°C par un soufflage à l'air comprimé associé à une pulvérisation du lubrifiant.

Le temps de contact outillage-pièce est compris entre 0,5 & 2 secondes .C'est principalement sur l'amélioration du comportement du matériau vis à vis des contraintes thermiques et mécaniques, des chocs thermiques et mécaniques, de l'augmentation de la résistance à l'abrasion que l'acier de mise en forme, objet de la présente invention, se propose de répondre en présentant une dureté élevée à froid associée à des caractéristiques élevées à chaud.

Le nouvel acier semi-rapide élaboré en partant de la métallurgie des poudres présente une dispersion de carbures de niobium et de carbures de chrome (Fe-Cr)4C de préférence au Cr⁷C³ générés par une teneur en chrome comprise entre 6,05 et 6,45% pondérale lui conférant une résistance à l'usure abrasive améliorée sans réduire les caractéristiques des autres propriétés, en particulier la ténacité.

Cette action est dynamisée si l'acier contient peu ou pas de tungstène, ceci vaut également pour la teneur en cobalt maintenue entre 2,60 et 3,40%, l'acier de la présente invention complète les aciers de type ATSI H.11 H.12 H.13 et M50-M2 etc.

La relation stoechiométrique pour la formation du carbure de niobium est de 1% de niobium pour 0,12% de carbone. La teneur en carbone de l'acier est équilibrée avec ses teneurs en vanadium, niobium, chrome, molybdène pour fournir suffisamment de carbone et permettre ainsi à l'objet obtenu par la métallurgie des poudres d'être traité thermiquement de façon à obtenir une dureté ≥ 64 Hrc.

L'acier , pour outils de mise en forme, selon l'invention, présente une combinaison de qualités : résistance à l'usure abrasive, dureté à chaud caractérisée par l'essai de capacité de coupe Mathon, ténacité qui ne pouvait être obtenue jusqu'à présent.

La ténacité est déterminée par une mesure suivant l'essai Charpy défini dans la norme ASTM 23-92 et 23-93. Une éprouvette de référence 10x10x55mm est traitée à 1050°C, arrêt à l'huile ou arrêt isotherme à 560°C suivi de trois revenus de une heure à 560°; elle présente alors une ténacité supérieure à 100J/cm2. La capacité de coupe est caractérisée par l'essai Mathon

## Revendications

1. Acier obtenu par la métallurgie des poudres, formé à partir d'une poudre pré-alliée de haute pureté, agglomérée, densifiée,
**caractérisé en ce que** l'acier a la composition pondérale suivante :
- Manganèse < 1%
- Silicium < 1%
- Chrome 6,05- 6,45 %
- Molybdène 2,50 - 3,50 %
- Vanadium 0,80 - 2 %
- Tungstène < 0,5 %
- Soufre < 0,020 %
- Phosphore < 0,030 %
- Niobium 0,60 - 1,60 %
- Cobalt 2 à 5 %
- Azote 0,050 à 0,080 %
- Aluminium < 0,060 %
- Carbone 0,75 - 0,95 %
- Nickel < 0,50 %
Le complément étant du fer, plus les impuretés caractéristiques de la pratique de la fabrication du métal.

2. Acier selon la revendication 1,
**caractérisé en ce que** :
- Manganèse 0,20 - 0,40 %
- Silicium 0,20 - 0,40 %
- Molybdène 2,75 - 3,25 %
- Vanadium 0,90 - 1,30 %
- Niobium 0,70 - 1,10 %
- Cobalt 2,60 - 3,40 %
- Carbone 0,78 - 0,85 %
- Nickel < 0,30 %

## Patentansprüche

1. Durch Pulvermetallurgie erzeugter Stahl, der, ausgehend von einem vorlegierten, agglomerierten und verdichteten Pulver hoher Reinheit hergestellt ist, **dadurch gekennzeichnet, daß** der Stahl gewichtsmäßig die folgende Zusammensetzung aufweist:
| | |
|---|---|
| Mangan | < 1 % |
| Silicium | < 1 % |
| Chrom | 6,05-6,45 % |
| Molybdän | 2,50-3,50 % |
| Vanadium | 0,80-2 % |
| Wolfram | < 0,5 % |
| Schwefel | < 0,020 % |
| Phosphor | < 0,030 % |
| Niob | 0,60-1,60 % |
| Kobalt | 2 bis 5 % |
| Stickstoff | 0,050 bis 0,080 % |
| Aluminium | < 0,060 % |
| Kohlenstoff | 0,75-0,95 % |
| Nickel | < 0,50 % |
wobei der Rest Eisen zusammen mit den für die Praxis der Metallherstellung charakteristischen Verunreinigungen ist.

2. Stahl nach Anspruch 1, **gekennzeichnet durch**:
| | |
|---|---|
| Mangan | 0,20-0,40 % |
| Silicium | 0,20-0,40 % |
| Molybdän | 2,75-3,25 % |
| Vanadium | 0,90-1,30 % |
| Niob | 0,70-1,10 % |
| Kobalt | 2,60-3,40 % |
| Kohlenstoff | 0,78-0,85 % |
| Nickel | < 0,30 % |

## Claims

1. Steel obtained by a powder metallurgy process formed from a high purity, agglomerated, densified pre-alloyed powder wherein the steel has the following weight composition:
| | |
|---|---|
| Manganese | <1% |
| Silicon | <1% |
| Chromium | 6.05-6.45% |
| Molybdenum | 2.50-3.50% |
| Vanadium | 0.80-2% |
| Tungsten | <0.50% |
| Sulphur | <0.020% |
| Phosphorous | <0.030% |
| Niobium | 0.60-1.60 |
| Cobalt | 2 to 5% |
| Nitrogen | 0.050-0.080% |
| Aluminium | <0.060% |
| Carbon | 0.75-0.95% |
| Nickel | <0.50% |
The rest being made up of iron plus impurities characteristic of metal manufacturing processes.

2. Steel according to claim 1 wherein:
| | |
|---|---|
| Manganese | 0.20-0.40% |
| Silicon | 0.20-0.40% |
| Molybdenum | 2.75-3.25% |
| Vanadium | 0.90-1.30% |
| Niobium | 0.70-1.10% |
| Cobalt | 2.60%-3.40% |
| Carbon | 0.78-0.85% |
| Nickel | <0.30% |
